# FASCICULE DE BREVET EUROPEEN

(11) **EP 2 945 025 B1**
(45) Date de publication et mention de la délivrance du brevet: **07.02.2018**
(21) Numéro de dépôt: 14168699.8
(22) Date de dépôt: 16.05.2014
(51) Int. Cl.: G04B 11/00, G04B 15/14, G04B 13/02

(54) **Mécanisme d'horlogerie à couple de contact sans lubrification**
Uhrwerksmechanismus mit ungeschmierter Kontaktkupplung
Clockwork mechanism with lubricant-free contact torque

(43) Date de publication de la demande: 18.11.2015
(73) Titulaire: Nivarox-FAR S.A., 2400 Le Locle (CH)
(72) Inventeur: Dubois, Philippe, 2074 Marin (CH); Charbon, Christian, 2054 Chézard-St-Martin (CH); Faure, Cédric, 2016 Cortaillod (CH)
(74) Mandataire: Giraud, Eric

(56) Documents cités:
- EP-A1- 0 732 635
- EP-A1- 1 233 314

## Description

### Domaine de l'invention

L'invention concerne un mécanisme d'horlogerie à tribologie améliorée.

L'invention concerne plus particulièrement un mécanisme d'horlogerie comportant au moins un couple de composants comportant un premier composant comportant un matériau pris dans un premier groupe comportant le diamant naturel, le diamant CVD micro- ou nanocristallin, le diamant massif monocristallin, et le carbone amorphe dit « Diamond like Carbon » ou « DLC », et dont une première surface de frottement est agencée pour coopérer avec une deuxième surface de frottement que comporte un deuxième composant antagoniste.

L'invention concerne encore un mouvement d'horlogerie comportant au moins un tel mécanisme d'horlogerie.

L'invention concerne encore une pièce d'horlogerie comportant au moins un tel mouvement d'horlogerie et/ou au moins un tel mécanisme d'horlogerie.

L'invention concerne encore un procédé de réalisation d'un tel mécanisme.

L'invention concerne encore un procédé de transformation d'un tel mécanisme.

L'invention concerne le domaine des mécanismes horlogers comportant des composants en permanence en mouvement, et plus particulièrement le domaine des mécanismes d'échappement.

### Arrière-plan de l'invention

Les constructeurs horlogers se sont toujours efforcés d'accroître la fiabilité des mouvements, grâce à la réduction de la fréquence des entretiens, tout en assurant la marche précise des mouvements horlogers.

La lubrification des mobiles et composants en mouvement est un problème difficile à résoudre. De longues expérimentations tribologiques sont nécessaires pour mettre au point des solutions permettant de simplifier ou même de supprimer la lubrification.

Plus particulièrement, on recherche un fonctionnement sans lubrification des mécanismes d'échappement, en tentant de définir des couples de matériaux en frottement présentant un coefficient de frottement bas et stable ainsi qu'une faible usure, et présentant une excellente tenue dans la durée.

Dans le cadre d'une utilisation de matériaux en frottement non-lubrifié dans l'échappement horloger, de récentes études tendent à montrer que le diamant CVD micro- ou nanocristallin en frottement contre lui-même conduit à un arrêt de l'échappement après un temps limité de fonctionnement. Cette problématique nécessite une lubrification suivie d'un entretien régulier à la manière d'un échappement classique acier/rubis.

Le document EP 1 233 314 A1 au nom de DAMASKO décrit un mécanisme d'échappement avec ancre et roue d'échappement, dont au moins une des surfaces de contact est revêtue DLC.

Le document EP 0 732 635 A1 au nom de CSEM décrit la fabrication d'un composant de micro-mécanique, notamment d'une ancre d'échappement, avec une surface de frottement comportant du nitrure de silicium, dans une composition non précisée. Ce document envisage un couple avec une contre-pièce, avec une tribologie améliorée : ce document cite le couple nitrure de titane contre carbure de titane, ou le couple nitrure de titane contre carbure de silicium.

### Résumé de l'invention

L'invention se propose de fournir une solution à ce problème.

L'invention vise un fonctionnement non-lubrifié de l'échappement horloger en prévenant les phénomènes de blocage apparaissant dans un échappement ayant des palettes et une roue d'échappement revêtus de diamant CVD.

L'invention concerne plus particulièrement l'utilisation de matériaux contenant du bore, dans au moins une des surfaces de contact au sein d'un mécanisme horloger.

A cet effet, l'invention concerne un mécanisme d'horlogerie comportant au moins un couple de composants comportant un premier composant comportant un matériau pris dans un premier groupe comportant le diamant naturel, le diamant CVD micro- ou nanocristallin, le diamant massif monocristallin, et le carbone amorphe dit « Diamond like Carbon » ou « DLC », et dont une première surface de frottement est agencée pour coopérer avec une deuxième surface de frottement que comporte un deuxième composant antagoniste, caractérisé en ce que ledit deuxième composant antagoniste comporte au moins au niveau de sa dite deuxième surface de frottement, un matériau avec une forte concentration de bore, supérieure à 10% atomique, et en ce que ledit deuxième composant antagoniste comporte au moins une céramique contenant du bore.

Selon une caractéristique de l'invention, ledit deuxième composant comporte au moins une céramique contenant du bore, ou bien au niveau d'une couche superficielle, ou bien dans la masse dudit deuxième composant.

L'invention concerne encore un mouvement d'horlogerie comportant au moins un tel mécanisme d'horlogerie.

L'invention concerne encore une pièce d'horlogerie comportant au moins un tel mouvement d'horlogerie et/ou au moins un tel mécanisme d'horlogerie.

L'invention concerne encore un procédé de réalisation d'un tel mécanisme, caractérisé en ce que :
- on réalise un dit premier composant et on le revêt d'une dite première couche de frottement dans un matériau pris dans ledit premier groupe ;
- on réalise un dit deuxième composant et on le revêt d'une dite couche constituée par une céramique contenant du bore, ou comportant au moins une céramique contenant du bore ;
- on fait coopérer à sec, sans lubrifiant, une dite première surface de frottement de ladite première couche de frottement avec une dite deuxième surface de frottement de ladite couche superficielle.

L'invention concerne encore un procédé de réalisation d'un mécanisme d'horlogerie du type comportant au moins un couple de composants comportant un premier composant comportant une première surface de frottement agencée pour coopérer avec une deuxième surface de frottement que comporte un deuxième composant antagoniste, caractérisé en ce que :
- on applique sur ladite première surface de frottement une première couche de frottement dans un matériau pris dans un premier groupe comportant le diamant naturel, le diamant CVD micro- ou nanocristallin, le diamant massif monocristallin, et le carbone amorphe dit « Diamond like Carbon » ou « DLC », pour constituer une nouvelle première surface de frottement dur, et
- on applique sur ladite deuxième surface de frottement une couche de frottement constituée par une céramique contenant du bore, ou comportant au moins une céramique contenant du bore, pour constituer une nouvelle deuxième surface de frottement dur, et
- on fait coopérer à sec, sans lubrifiant, ladite nouvelle première surface de frottement dur avec ladite nouvelle deuxième surface de frottement dur.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en vue en plan, un mécanisme d'échappement comportant notamment une palette d'ancre coopérant en contact avec une roue d'échappement, au niveau de surfaces de contact agencées selon l'invention ;
- la figure 2 représente, de façon schématisée, la coopération entre les surfaces de contact antagonistes ;
- la figure 3 représente, sous forme d'un schéma-blocs, une pièce d'horlogerie comportant un mouvement lequel comporte un mécanisme d'échappement qui comporte lui-même un couple de composants agencé selon l'invention.

### Description détaillée des modes de réalisation référés

L'invention concerne l'utilisation des matériaux contenant du bore, et plus particulièrement des céramiques au bore, en frottement non-lubrifié contre du diamant dans un mouvement horloger

L'invention consiste au remplacement de l'un des partenaires en frottement, habituellement diamant contre diamant, par un matériau comportant du bore, et plus particulièrement par une céramique contenant du bore. En particulier non-oxyde.

Il est connu de l'homme de métier (tribologie non-lubrifiée du diamant) que des liaisons pendantes en surface peuvent amener à la création de liaison chimiques avec le partenaire en frottement, conduisant à un accroissement du coefficient de friction et éventuellement un collage, spécialement si l'autre partenaire est de même nature [A. Erdemir, C. Donnet « Tribology of Diamond, Diamond-Like Carbon, and Related Films »]. La passivation de ces liaisons pendantes peut résulter du milieu ambiant, humidité, gaz.

Dans le cas du frottement dans l'échappement du diamant CVD sur des surface de quelques dizaines de microns de largeur à de très faible force de contact (∼1mN), il semble que cette passivation par le milieu ambiant se produise difficilement, conduisant à une usure prononcée, à la formation de débris graphitiques, sp2, ce qui précipite le blocage de l'échappement par collage.

Les mécanismes de frottement entre le diamant et d'autres matériaux sont très complexes.

Toutefois, un partenaire en frottement avec le diamant, capable de procurer directement des atomes libres pour former des liens avec les liaisons pendantes du carbone, permettrait de favoriser cette passivation aux faibles forces de contact rencontrées dans le mouvement. Cette passivation évite l'apparition de collage.

Des coefficients stables et bas ont été obtenus en frottement avec du diamant CVD microcristallin contre une céramique au bore nommée BAM (AlMgB14+TiB2, « NewTech Ceramics »).

Un bon comportement tribologique sans collage est également obtenu avec d'autres types de céramiques au bore en frottement contre du diamant monocristallin, microcristallin ou nanocristallin.

Typiquement des céramiques au bore telles que BAM peuvent être fabriquées en couches minces ou sous forme massive. Les méthodes de fabrication pour obtenir des céramiques en couches minces sont notamment, de manière non exhaustive : PVD (sputtering, pulsed laser deposition, etc), CVD, LPCVD, PECVD. La fabrication de céramiques massives se fait généralement par un procédé de frittage de poudre.

Dans le cadre d'une application horlogère, une configuration particulièrement prometteuse concerne un échappement, et notamment un échappement à ancre suisse ou coaxial, ayant une roue d'échappement (et/ou pignon) fabriquée en silicium revêtu de diamant CVD, en frottement contre des palettes en céramique au bore massives.

On peut citer des configurations non-exhaustives découlant de cette invention:
- roue en silicium revêtue de céramique au bore / palettes en silicium revêtue de diamant CVD ;
- roue en silicium revêtue de diamant CVD / palettes en silicium revêtue de céramique au bore ;
- roue en silicium revêtue de diamant CVD / palettes en céramique au bore massive.

Il est à noter que le substrat en silicium peut être remplacé par d'autres matériaux tels que métaux, carbure de silicium, nitrure de silicium, oxyde de silicium, quartz, verres ou tout autre céramiques ou matériaux autorisant le dépôt et l'adhésion de la couche de céramique au bore ou de la couche de diamant CVD.

Les épaisseurs de la couche en céramique au bore ou en diamant vont typiquement de 100 nanomètres à 10 micromètres.

La céramique au bore est avantageusement choisie de manière à avoir une dureté élevée proche de celle du diamant CVD. Des sous-couches peuvent être utilisées de manière à : favoriser l'adhésion de la couche au bore et/ou influencer son état de contrainte.

Parmi les céramiques au bore sont notamment utilisables :
- borure d'aluminium-magnésium AlMgB14 ou BAM (Aluminium Magnesium boride) + di-borure de titane TiB2 (Titanium diboride)
- borure d'aluminium-magnésium AlMgB14 ou BAM (Aluminium Magnesium boride)
- borures: (TiB2,AlB2,ZrB2,TaB2,NiB,VB2,SiB4,carbure de bore B4C, et similaires)
- nitrure de bore cubique ou Cubic boron nitride (CBN), notamment polycristallin
- trioxyde de bore ou anhydride borique Boric oxide (B2O3)

L'invention concerne les allotropes du carbone tels que : diamant CVD micro-nanocristallin, diamant massif monocristallin et les DLC (diamond like carbon). Typiquement ces allotropes du carbone sont déposés en couche mince grâce aux techniques usuelles telles que : CVD, PECVD, PVD, etc.

Du diamant massif de synthèse ou naturel peut remplacer des palettes en rubis, les palettes en diamant frottant alors contre une roue revêtue d'une céramique au bore.

Ainsi, dans une application préférée, l'invention concerne un mécanisme 100 d'horlogerie comportant au moins un couple 1 de composants comportant un premier composant 2 comportant un matériau pris dans un premier groupe comportant le diamant naturel, le diamant CVD micro- ou nanocristallin, le diamant massif monocristallin, et le carbone amorphe dit « Diamond like Carbon » ou « DLC », et dont une première surface de frottement 21 est agencée pour coopérer avec une deuxième surface de frottement 31 que comporte un deuxième composant 3 antagoniste.

Selon l'invention, le deuxième composant 3 comporte, au moins au niveau de sa deuxième surface de frottement 31, un matériau avec une forte concentration de bore.

De préférence, ce matériau a une concentration de bore supérieure à 10% atomique.

Ce matériau à forte concentration de bore peut être une céramique, un alliage métallique, un matériau composite, ou similaire.

Plus particulièrement, le deuxième composant 3 antagoniste comporte au moins une céramique contenant du bore.

On entend ici par céramiques des matériaux non-métalliques et inorganiques.

Ce deuxième composant 3 comporte au moins une céramique contenant du bore, ou bien au niveau d'une couche superficielle 30, ou bien dans la masse de ce deuxième composant 3.

Dans une variante particulière, au moins une couche superficielle 30 du deuxième composant 3 est constituée uniquement par une ou plusieurs céramiques contenant du bore.

Plus particulièrement encore, le deuxième composant 3 est constitué uniquement par une ou plusieurs céramiques contenant du bore.

Dans une variante particulière, la céramique contenant du bore, que comporte le deuxième composant 3, est dans un matériau pris dans un deuxième groupe comportant le borure orthorhombique de formule AlMgB14, le borure orthorhombique de formule Al0.75Mg0.75B14, le di-borure de titane TiB2, le di-borure d'aluminium AlB2, le di-borure de zirconium ZrB2, le di-borure de tantale TaB2, le borure de nickel NiB, le tri-borure de vanadium VB3, le quadri-borure de silicium SiB4, le carbure de bore B4C, le nitrure de bore cubique polycristallin CBN, le nitrure de bore hexagonal, l'anhydride borique B2O3.

Dans une variante particulière, la céramique contenant du bore est une céramique non-oxyde.

Dans une variante particulière, la céramique contenant du bore comporte un borure orthorhombique de formule AlMgB14.

Dans une variante particulière, la céramique contenant du bore comporte un borure orthorhombique de formule Al0.75Mg0.75B14.

Dans une variante particulière, la céramique contenant du bore comporte du di-borure de titane TiB2.

Dans une variante particulière, la céramique contenant du bore comporte, d'une part un borure orthorhombique de formule AlMgB14 ou Al0.75Mg0.75B14, et d'autre part du di-borure de titane TiB2.

Dans une variante particulière, la céramique contenant du bore est du borure d'aluminium-magnésium dit BAM et comportant, d'une part un borure orthorhombique de formule AlMgB14, et d'autre part du di-borure de titane TiB2.

Dans une variante particulière, le premier composant 2 comporte une première couche de frottement 20 en diamant CVD micro- ou nanocristallin.

Dans une variante particulière, le premier composant 2 comporte une première couche de frottement 20, le deuxième composant 3 comporte une couche superficielle 30 de frottement, et la première couche de frottement 20 et la couche superficielle 30 de frottement ont chacune une épaisseur comprise entre 100 nanomètres et 10000 nanomètres.

Dans une variante particulière, le premier composant 2 comporte une première couche de frottement 20, le deuxième composant 3 comporte une couche superficielle 30 de frottement, et la première couche de frottement 20 et la couche superficielle 30 de frottement ont des duretés superficielles voisines au niveau des première surface de frottement 21 et deuxième surface de frottement 31 qu'elles comportent respectivement.

Dans une variante particulière, le premier composant 2 comporte une première couche de frottement 20, et cette première couche de frottement 20 est réalisée dans un substrat dans un matériau pris dans un troisième groupe comportant le silicium, l'oxyde de silicium, le dioxyde de silicium, le carbure de silicium, le nitrure de silicium, le quartz, le verre.

Dans une variante particulière, le deuxième composant 3 comporte une couche superficielle 30 de frottement, et cette couche superficielle 30 de frottement est réalisée dans un substrat dans un matériau pris dans un troisième groupe comportant le silicium, l'oxyde de silicium, le dioxyde de silicium, le carbure de silicium, le nitrure de silicium, le quartz, le verre.

Dans une variante particulière, le deuxième composant 3 comporte une couche superficielle 30 de frottement, et cette couche superficielle 30 de frottement est réalisée dans un substrat dans un matériau pris dans un quatrième groupe comportant les aciers au carbone, les super-alliages à base de cobalt, le « Phynox » K13C20N16Fe15D7, le « Durnico » Z2NKDT 18-05-05, le Cu Be1.9, les laitons, les aciers maraging, les aciers HIS.

Dans une variante particulière, le premier composant 2 comporte une première couche de frottement 20, et ce premier composant 2 est monobloc avec cette première couche de frottement 20 dans un matériau pris dans le premier groupe présenté plus haut.

Dans une variante particulière, le deuxième composant 3 comporte une couche superficielle 30 de frottement, et ce deuxième composant 3 est monobloc avec cette couche superficielle 30 de frottement dans un matériau constitué par une céramique contenant du bore, ou comportant au moins une céramique contenant du bore.

Dans une application particulièrement avantageuse, le mécanisme 100 est un mécanisme d'échappement, et comporte une pluralité de tels couples 1, chacun formé sur la base, d'une part d'une dent 4 d'un mobile d'échappement 40, et d'autre part d'une palette 5 d'une ancre 50.

Dans une variante, chaque dent 4 est en silicium revêtu de céramique au bore, et chaque dite palette 5 est en silicium revêtu de diamant CVD.

Dans une variante, chaque dent 4 est en silicium revêtu de diamant CVD, et chaque palette 5 est en silicium revêtu de céramique au bore.

Dans une variante, chaque dent 4 est en silicium revêtu de diamant CVD, et chaque palette 5 est en céramique au bore massive.

De façon préférée et avantageuse, le contact entre la première surface de frottement 21 et la deuxième surface de frottement 31 est un contact à sec exempt de tout lubrifiant.

L'invention concerne encore un mouvement d'horlogerie 200 comportant au moins un tel mécanisme 100 d'horlogerie.

L'invention concerne encore une pièce d'horlogerie 300 comportant au moins un tel mouvement d'horlogerie 200 et/ou au moins un tel mécanisme 100 d'horlogerie.

L'invention est naturellement applicable à d'autres mécanismes horlogers que le mécanisme d'échappement décrit ici et qui représente un cas exemplaire, particulièrement avantageux, d'application de l'invention.

L'invention concerne encore un procédé de réalisation d'un tel mécanisme 100 d'horlogerie. Selon l'invention :
- on réalise un tel premier composant 2 et, ou bien on le revêt d'une première couche de frottement 20 dans un matériau pris dans ledit premier groupe, ou bien on le réalise de façon massive dans un matériau pris dans ledit premier groupe ;
- on réalise un tel deuxième composant 3 et, ou bien on le revêt d'une couche superficielle 30 de frottement constituée par une céramique contenant du bore, ou comportant au moins une céramique contenant du bore, ou bien on le réalise de façon massive dans un matériau comportant au moins une céramique contenant du bore ;
- on fait coopérer à sec, sans lubrifiant, une première surface de frottement 21 du premier composant 2, et notamment de la première couche de frottement 20 si ce premier mobile 2 est revêtu, avec une deuxième surface de frottement 31 du deuxième composant 3, et notamment de la couche superficielle 30 de frottement si ce deuxième mobile 3 est revêtu.

L'invention concerne encore un procédé de transformation d'un mécanisme d'horlogerie du type comportant au moins un couple 1 de composants comportant un premier composant 2 comportant une première surface de frottement 21 agencée pour coopérer avec une deuxième surface de frottement 31 que comporte un deuxième composant 3 antagoniste. Selon l'invention :
- on applique sur la première surface de frottement 21 une première couche de frottement 20 dans un matériau pris dans un premier groupe comportant le diamant naturel, le diamant CVD micro- ou nanocristallin, le diamant massif monocristallin, et le carbone amorphe dit « Diamond like Carbon » ou « DLC », pour constituer une nouvelle première surface de frottement dur 210, et
- on applique sur la deuxième surface de frottement 31 une couche de frottement 30 constituée par une céramique contenant du bore, ou comportant au moins une céramique contenant du bore, pour constituer une nouvelle deuxième surface de frottement dur 310, et
- on fait coopérer à sec, sans lubrifiant, cette nouvelle première surface de frottement dur 210 avec cette nouvelle deuxième surface de frottement dur 310.

## Revendications

1. Mécanisme (100) d'horlogerie comportant au moins un couple (1) de composants comportant un premier composant (2) comportant un matériau pris dans un premier groupe comportant le diamant naturel, le diamant CVD micro- ou nanocristallin, le diamant massif monocristallin, et le carbone amorphe dit « Diamond like Carbon » ou « DLC », et dont une première surface de frottement (21) est agencée pour coopérer avec une deuxième surface de frottement (31) que comporte un deuxième composant (3) antagoniste, **caractérisé en ce que** ledit deuxième composant (3) antagoniste comporte au moins au niveau de sa dite deuxième surface de frottement (31), un matériau avec une concentration de bore supérieure à 10% atomique, et **caractérisé en ce que** ledit deuxième composant (3) comporte au moins une céramique contenant du bore, ou bien dans la masse dudit deuxième composant (3), ou bien au niveau d'une couche superficielle (30) auquel cas ledit deuxième composant (3) est monobloc avec ladite couche superficielle (30) dans un matériau constitué par une céramique contenant du bore ou comportant au moins une céramique contenant du bore.

2. Mécanisme (100) d'horlogerie selon la revendication 1, **caractérisé en ce que** ladite couche superficielle (30) est constituée uniquement par une ou plusieurs céramiques contenant du bore.

3. Mécanisme (100) d'horlogerie selon la revendication 1, **caractérisé en ce que** ledit deuxième composant (3) est constitué uniquement par une ou plusieurs céramiques contenant du bore.

4. Mécanisme (100) d'horlogerie selon l'une des revendications 1 à 3, **caractérisé en ce que** ladite céramique contenant du bore est dans un matériau pris dans un deuxième groupe comportant le borure orthorhombique de formule AlMgB14, le borure orthorhombique de formule Al0.75Mg0.75B14, le di-borure de titane TiB2, le di-borure d'aluminium AlB2, le di-borure de zirconium ZrB2, le di-borure de tantale TaB2, le borure de nickel NiB, le tri-borure de vanadium VB3, le quadri-borure de silicium SiB4, le carbure de bore B4C, le nitrure de bore cubique polycristallin CBN, le nitrure de bore hexagonal, l'anhydride borique B2O3.

5. Mécanisme (100) d'horlogerie selon l'une des revendications 1 à 3, **caractérisé en ce que** ladite céramique contenant du bore est une céramique non-oxyde.

6. Mécanisme (100) d'horlogerie selon l'une des revendications 1 à 3, **caractérisé en ce que** ladite céramique contenant du bore comporte un borure orthorhombique de formule AlMgB14.

7. Mécanisme (100) d'horlogerie selon l'une des revendications 1 à 3, **caractérisé en ce que** ladite céramique contenant du bore comporte un borure orthorhombique de formule Al0.75Mg0.75B14.

8. Mécanisme (100) d'horlogerie selon l'une des revendications 1 à 3, **caractérisé en ce que** ladite céramique contenant du bore comporte du di-borure de titane TiB2.

9. Mécanisme (100) d'horlogerie selon l'une des revendications 1 à 3, **caractérisé en ce que** ladite céramique contenant du bore comporte, d'une part un borure orthorhombique de formule AlMgB14 ou Al0.75Mg0.75B14, et d'autre part du di-borure de titane TiB2.

10. Mécanisme (100) d'horlogerie selon la revendication 9, **caractérisé en ce que** ladite céramique contenant du bore est du borure d'aluminium-magnésium dit BAM et comportant, d'une part un borure orthorhombique de formule AlMgB14, et d'autre part du di-borure de titane TiB2.

11. Mécanisme (100) d'horlogerie selon la revendication 9 ou 10, **caractérisé en ce que** le dit premier composant (2) comporte une première couche de frottement (20) en diamant CVD micro- ou nanocristallin.

12. Mécanisme (100) d'horlogerie selon l'une des revendications 1 à 11, **caractérisé en ce que** le dit premier composant (2) comporte une première couche de frottement (20) et **en ce que** ledit deuxième composant (3) comporte une couche superficielle (30) de frottement, et **en ce que** ladite première couche de frottement (20) et ladite couche superficielle (30) ont chacune une épaisseur comprise entre 100 nanomètres et 10000 nanomètres.

13. Mécanisme (100) d'horlogerie selon l'une des revendications 1 à 12, **caractérisé en ce que** le dit premier composant (2) comporte une première couche de frottement (20) et **en ce que** ledit deuxième composant (3) comporte une couche superficielle (30) de frottement, et **en ce que** ladite première couche de frottement (20) et ladite couche superficielle (30) ont des duretés superficielles voisines au niveau desdites première surface de frottement (21) et deuxième surface de frottement (31).

14. Mécanisme (100) d'horlogerie selon l'une des revendications 1 à 10, **caractérisé en ce que** le dit premier composant (2) comporte une première couche de frottement (20), et **en ce que** ladite première couche de frottement (20) est réalisée dans un substrat dans un matériau pris dans un troisième groupe comportant le silicium, l'oxyde de silicium, le dioxyde de silicium, le carbure de silicium, le nitrure de silicium, le quartz, le verre.

15. Mécanisme (100) d'horlogerie selon l'une des revendications 1 à 14, **caractérisé en ce que** ledit deuxième composant (3) comporte une couche superficielle (30) de frottement, et **en ce que** ladite couche superficielle (30) est réalisée dans un substrat dans un matériau pris dans un troisième groupe comportant le silicium, l'oxyde de silicium, le dioxyde de silicium, le carbure de silicium, le nitrure de silicium, le quartz, le verre.

16. Mécanisme (100) d'horlogerie selon l'une des revendications 1 à 14, **caractérisé en ce que** ledit deuxième composant (3) comporte une couche superficielle (30) de frottement, et **en ce que** ladite couche superficielle (30) est réalisée dans un substrat dans un matériau pris dans un quatrième groupe comportant les aciers au carbone, les super-alliages à base de cobalt, le « Phynox » K13C20N16Fe15D7, le « Durnico » Z2NKDT 18-05-05, le Cu Be1.9, les laitons, les aciers maraging, les aciers HIS.

17. Mécanisme (100) d'horlogerie selon l'une des revendications 1 à 10, **caractérisé en ce que** le dit premier composant (2) comporte une première couche de frottement (20), et **en ce que** ledit premier composant (2) est monobloc avec ladite première couche de frottement (20) dans un matériau pris dans ledit premier groupe.

18. Mécanisme (100) d'horlogerie selon l'une des revendications 1 à 17, **caractérisé en ce que** ledit mécanisme (100) est un mécanisme d'échappement, et comporte une pluralité de dits couples (1), chacun formé sur la base, d'une part d'une dent d'un mobile d'échappement, et d'autre part d'une palette d'une ancre, et **caractérisé en ce que**, ou bien chaque dite dent est en silicium revêtu de céramique au bore et chaque dite palette est en silicium revêtu de diamant CVD, ou bien chaque dite dent est en silicium revêtu de diamant CVD et chaque dite palette est en silicium revêtu de céramique au bore ou est en céramique au bore massive.

19. Mécanisme (100) d'horlogerie comportant au moins un couple (1) de composants comportant un premier composant (2) comportant un matériau pris dans un premier groupe comportant le diamant naturel, le diamant CVD micro- ou nanocristallin, le diamant massif monocristallin, et le carbone amorphe dit « Diamond like Carbon » ou « DLC », et dont une première surface de frottement (21) est agencée pour coopérer avec une deuxième surface de frottement (31) que comporte un deuxième composant (3) antagoniste, **caractérisé en ce que** ledit deuxième composant (3) antagoniste comporte au moins au niveau de sa dite deuxième surface de frottement (31), un matériau avec une concentration de bore supérieure à 10% atomique, et **caractérisé en ce que** le dit premier composant (2) comporte une première couche de frottement (20), et **en ce que** ledit premier composant (2) est monobloc avec ladite première couche de frottement (20) dans un matériau pris dans ledit premier groupe.

20. Mécanisme (100) d'horlogerie selon l'une des revendications 1 à 19, **caractérisé en ce que** le contact entre ladite première surface de frottement (21) et ladite deuxième surface de frottement (31) est un contact à sec.

21. Mouvement d'horlogerie (200) comportant au moins un mécanisme (100) d'horlogerie selon une des revendications 1 à 20.

22. Pièce d'horlogerie (300) comportant au moins un mouvement d'horlogerie (200) selon la revendication 21 et/ou au moins un mécanisme (100) d'horlogerie selon une des revendications 1 à 20.

23. Procédé de réalisation d'un mécanisme (100) d'horlogerie selon l'une des revendications 1 à 20, **caractérisé en ce que** :
- on réalise un dit premier composant (2) et on le revêt d'une dite première couche de frottement (20) dans un matériau pris dans un premier groupe comportant le diamant naturel, le diamant CVD micro- ou nanocristallin, le diamant massif monocristallin, et le carbone amorphe dit "diamond like Carbond" ou "DLC;
- on réalise un dit deuxième composant (3) et on le revêt d'une dite couche superficielle (30) de frottement constituée par une céramique contenant du bore, ou comportant au moins une céramique contenant du bore ou un matériau avec une concentration de bore supérieure à 10% atomique;
- on fait coopérer à sec, sans lubrifiant, une dite première surface de frottement (21) de ladite première couche de frottement (20) avec une dite deuxième surface de frottement (31) de ladite couche superficielle (30).

24. Procédé de transformation d'un mécanisme d'horlogerie du type comportant au moins un couple (1) de composants comportant un premier composant (2) comportant une première surface de frottement (21) agencée pour coopérer avec une deuxième surface de frottement (31) que comporte un deuxième composant (3) antagoniste, **caractérisé en ce que** :
- on applique sur ladite première surface de frottement (21) une première couche de frottement (20) dans un matériau pris dans un premier groupe comportant le diamant naturel, le diamant CVD micro- ou nanocristallin, le diamant massif monocristallin, et le carbone amorphe dit « Diamond like Carbon » ou « DLC », pour constituer une nouvelle première surface de frottement dur (210), et
- on applique sur ladite deuxième surface de frottement (31) une couche superficielle (30) de frottement constituée par une céramique contenant du bore, ou comportant au moins une céramique contenant du bore ou un matériau avec une concentration de bore supérieure à 10% atomique, pour constituer une nouvelle deuxième surface de frottement dur (310), et
- on fait coopérer à sec, sans lubrifiant, ladite nouvelle première surface de frottement dur (210) avec ladite nouvelle deuxième surface de frottement dur (310).

## Patentansprüche

1. Uhrenmechanismus (100), umfassend mindestens ein Paar (1) Komponenten, das eine erste Komponente (2) umfasst, die ein Material enthält, das einer ersten Gruppe entnommen ist, die natürlichen Diamant, mikro- oder nanokristallinen CVD-Diamant, monokristallinen massiven Diamant und amorphen Kohlenstoff, der "Diamant like Carbon" oder "DLC" genannt wird, enthält, und wovon eine erste Reiboberfläche (21) dafür ausgelegt ist, mit einer zweiten Reiboberfläche (31) zusammenzuwirken, die eine zweite entgegengesetzte Komponente (3) aufweist, **dadurch gekennzeichnet, dass** die zweite entgegengesetzte Komponente (3) zumindest auf Höhe ihrer zweiten Reiboberfläche (31) ein Material mit einer Borkonzentration von mehr als 10 Atom-% enthält, und **dadurch gekennzeichnet, dass** die zweite Komponente (3) mindestens eine Keramik aufweist, die Bor entweder in der Masse der zweiten Komponente (3) oder auf Höhe einer Oberflächenschicht (30) enthält, wobei in diesem Fall die zweite Komponente (3) mit der Oberflächenschicht (30) einteilig ausgebildet ist aus einem Material, das durch eine Keramik gebildet ist, die Bor enthält, oder mindestens eine Keramik umfasst, die Bor enthält.

2. Uhrenmechanismus (100) nach Anspruch 1, **dadurch gekennzeichnet, dass** die Oberflächenschicht (30) ausschließlich durch eine oder mehrere Keramiken, die Bor enthalten, gebildet ist.

3. Uhrenmechanismus (100) nach Anspruch 1, **dadurch gekennzeichnet, dass** die zweite Komponente (3) ausschließlich durch eine oder mehrere Keramiken, die Bor enthalten, gebildet ist.

4. Uhrenmechanismus (100) nach einem der Ansprüche 1 bis 3, **dadurch gekennzeichnet, dass** die Keramik, die Bor enthält, aus einem Material besteht, das einer zweiten Gruppe entnommen ist, die orthorhombisches Borid mit der Formel AlMgB₁₄, orthorhombisches Borid mit der Formel Al_{0,75}Mg_{0,75}B₁₄, Titandiborid TiB₂, Aluminiumdiborid AlB₂, Zirkondiborid ZrB₂, Tantaldiborid TaB₂, Nickelborid NiB, Vanadiumtriborid VB3, Siliciumquadroborid SiB₄, Borcarbid B₄C, polykristallines kubisches Bornitrid CBN, hexagonales Bornitrid und Boranhydrid B₂O₃ enthält.

5. Uhrenmechanismus (100) nach einem der Ansprüche 1 bis 3, **dadurch gekennzeichnet, dass** die Keramik, die Bor enthält, eine Nichtoxidkeramik ist.

6. Uhrenmechanismus (100) nach einem der Ansprüche 1 bis 3, **dadurch gekennzeichnet, dass** die Keramik, die Bor enthält, ein orthorhombisches Borid mit der Formel AlMgB₁₄ enthält.

7. Uhrenmechanismus (100) nach einem der Ansprüche 1 bis 3, **dadurch gekennzeichnet, dass** die Keramik, die Bor enthält, ein orthorhombisches Borid mit der Formel Al_{0,75}Mg_{0,75}B₁₄ enthält.

8. Uhrenmechanismus (100) nach einem der Ansprüche 1 bis 3, **dadurch gekennzeichnet, dass** die Keramik, die Bor enthält, Titandiborid TiB₂ enthält.

9. Uhrenmechanismus (100) nach einem der Ansprüche 1 bis 3, **dadurch gekennzeichnet, dass** die Keramik, die Bor enthält, einerseits ein orthorhombisches Borid mit der Formel AlMgB₁₄ oder Al_{0,75}Mg_{0,75}B₁₄ und andererseits Titandiborid TiB₂ enthält.

10. Uhrenmechanismus (100) nach Anspruch 9, **dadurch gekennzeichnet, dass** die Keramik, die Bor enthält, Aluminium-Magnesium-Borid, BAM ist und einerseits ein orthorhombisches Borid mit der Formel AlMgB₁₄ und andererseits Titandiborid TiB₂ enthält.

11. Uhrenmechanismus (100) nach Anspruch 9 oder 10, **dadurch gekennzeichnet, dass** die erste Komponente (2) eine erste Reibschicht (20) aus mikro- oder nanokristallinem CVD-Diamant enthält.

12. Uhrenmechanismus (100) nach einem der Ansprüche 1 bis 11, **dadurch gekennzeichnet, dass** die erste Komponente (2) eine erste Reibschicht (20) umfasst und dass die zweite Komponente (3) eine Oberflächenreibschicht (30) umfasst und dass die erste Reibschicht (20) und die Oberflächenschicht (30) jeweils eine Dicke besitzen, die im Bereich von 100 Nanometer bis 10000 Nanometer liegt.

13. Uhrenmechanismus (100) nach einem der Ansprüche 1 bis 12, **dadurch gekennzeichnet, dass** die erste Komponente (2) eine erste Reibschicht (20) umfasst und dass die zweite Komponente (3) eine Oberflächenreibschicht (30) umfasst und dass die erste Reibschicht (20) und die Oberflächenschicht (30) ähnlichen Oberflächenhärten am Niveau der ersten Reiboberfläche (21) und der zweiten Reiboberfläche (31) besitzen.

14. Uhrenmechanismus (100) nach einem der Ansprüche 1 bis 10, **dadurch gekennzeichnet, dass** die erste Komponente (2) eine erste Reibschicht (20) umfasst und dass die erste Reibschicht (20) in einem Substrat aus einem Material ausgebildet ist, das einer dritten Gruppe entnommen ist, die Silicium, Siliciumoxid, Siliciumdioxid, Siliciumcarbid, Siliciumnitrid, Quarz und Glas enthält.

15. Uhrenmechanismus (100) nach einem der Ansprüche 1 bis 14, **dadurch gekennzeichnet, dass** die zweite Komponente (3) eine Oberflächenreibschicht (30) umfasst und dass die Oberflächenschicht (30) im einem Substrat aus einem Material ausgebildet ist, das einer dritten Gruppe entnommen ist, die Silicium, Siliciumoxid, Siliciumdioxid, Siliciumcarbid, Siliciumnitrid, Quarz und Glas enthält.

16. Uhrenmechanismus (100) nach einem der Ansprüche 1 bis 14, **dadurch gekennzeichnet, dass** die zweite Komponente (3) eine Oberflächenreibschicht (30) umfasst und dass die Oberflächenschicht (30) in einem Substrat aus einem Material ausgebildet ist, das einer vierten Gruppe entnommen ist, die Kohlenstoffstähle, Superlegierungen auf Kobaltbasis, "Phynox" K₁₃C₂₀N₁₆Fe₁₅D₇, "Durnico" Z₂NKDT 18-05-05, CuBe_{1,9}, Messing, martensitaushärtbare Stähle und HIS-Stähle enthält.

17. Uhrenmechanismus (100) nach einem der Ansprüche 1 bis 10, **dadurch gekennzeichnet, dass** die erste Komponente (2) eine erste Reibschicht (20) umfasst und dass die erste Komponente (2) mit der ersten Reibschicht (20) aus einem Material, das der ersten Gruppe entnommen ist, einteilig ausgebildet ist.

18. Uhrenmechanismus (100) nach einem der Ansprüche 1 bis 17, **dadurch gekennzeichnet, dass** der Mechanismus (100) ein Hemmungsmechanismus ist und mehrere solche Paare (1) enthält, wovon jedes auf der Basis einerseits eines Zahns eines Hemmungsdrehteils und andererseits einer Ankerpalette gebildet ist, **dadurch gekennzeichnet, dass** jeder solche Zahn aus Silicium, beschichtet mit einer Borkeramik, besteht und jede Palette aus Silicium, beschichtet mit CVD-Diamant, besteht oder jeder Zahn aus Silicium besteht, das mit CVD-Diamant beschichtet ist, und jede Palette aus Silicium besteht, das mit einer Borkeramik beschichtet ist oder aus einer massiven Borkeramik besteht.

19. Uhrenmechanismus (100), umfassend mindestens ein Paar (1) Komponenten, das eine erste Komponente (2) umfasst, die ein Material enthält, das einer ersten Gruppe entnommen ist, die natürlichen Diamant, mikro- oder nanokristallinen CVD-Diamant, monokristallinen massiven Diamant und amorphen Kohlenstoff, der "Diamant like Carbon" oder "DLC" genannt wird, enthält und wovon eine erste Reiboberfläche (21) dafür ausgelegt ist, mit einer zweiten Reiboberfläche (31) zusammenzuwirken, die eine zweite entgegengesetzte Komponente (3) aufweist, **dadurch gekennzeichnet, dass** die zweite entgegengesetzte Komponente (3) zumindest auf Höhe ihrer zweiten Reiboberfläche (31) ein Material mit einer Borkonzentration von mehr als 10 Atom-% enthält und **dadurch gekennzeichnet, dass** die erste Komponente (2) eine erste Reibschicht (20) enthält und dass die erste Komponente (2) mit der ersten Reibschicht (20) aus einem Material, das der ersten Gruppe entnommen ist, einteilig ausgebildet ist.

20. Uhrenmechanismus (100) nach einem der Ansprüche 1 bis 19, **dadurch gekennzeichnet, dass** der Kontakt zwischen der ersten Reiboberfläche (21) und der zweiten Reiboberfläche (31) ein Trockenkontakt ist.

21. Uhrwerk (200), umfassend mindestens einen Uhrenmechanismus (100) nach einem der Ansprüche 1 bis 20.

22. Zeitmessgerät (300), umfassend mindestens ein Uhrwerk (200) nach Anspruch 21 und/oder mindestens einen Uhrenmechanismus (100) nach einem der Ansprüche 1 bis 20.

23. Verfahren zum Herstellen eines Uhrenmechanismus (100) nach einem der Ansprüche 1 bis 20, **gekennzeichnet durch**:
- Herstellen einer ersten Komponente (2), die mit einer ersten Reibschicht (20) aus einem Material beschichtet wird, das einer ersten Gruppe entnommen ist, die natürlichen Diamant, mikro- oder nanokristallinen CVD-Diamant, monokristallinen massiven Diamant und amorphen Kohlenstoff, der "Diamant like Carbon" oder "DLC" genannt wird, enthält;
- Herstellen einer zweiten Komponente (3) und Beschichten mit einer Oberflächenreibschicht (30), die durch eine Keramik, die Bor enthält, gebildet ist oder mindestens eine Keramik, die Bor oder ein Material mit einer Borkonzentration von mehr als 10 Atom-% enthält, umfasst;
- Bilden einer trockenen Zusammenwirkung einer ersten Reiboberfläche (21) der ersten Reibschicht (20) mit einer zweiten Reiboberfläche (31) der Oberflächenschicht (30) ohne Schmiermittel.

24. Verfahren zum Transformieren eines Uhrenmechanismus des Typs, der mindestens ein Paar (1) Komponenten umfasst, das eine erste Komponente (2) umfasst, die eine erste Reiboberfläche (21) aufweist, die dafür ausgelegt ist, mit einer zweiten Reiboberfläche (31) zusammenzuwirken, die eine zweite entgegengesetzte Komponente (3) aufweist, **gekennzeichnet durch**:
- Aufbringen einer ersten Reibschicht (20) auf die erste Reiboberfläche (21) aus einem Material, das einer ersten Gruppe entnommen ist, die natürlichen Diamant, mikro- oder nanokristallinen CVD-Diamant, monokristallinen massiven Diamant und amorphen Kohlenstoff, der "Diamant like Carbon" oder "DLC" genannt wird, enthält, um eine neue erste harte Reiboberfläche (210) zu bilden, und
- Aufbringen einer Oberflächenreibschicht (30), die durch eine Keramik gebildet ist, die Bor enthält, oder mindestens eine Keramik umfasst, die Bor oder ein Material mit einer Borkonzentration von mehr als 10 Atom-% enthält, auf die zweite Reiboberfläche (31), um eine neue zweite harte Reiboberfläche (310) zu bilden, und
- Bilden einer trockenen Zusammenwirkung der neuen ersten harten Reiboberfläche (210) mit der neuen zweiten harten Reiboberfläche (310) ohne Schmiermittel.

## Claims

1. Timepiece mechanism (100) comprising at least one pair (1) of components including a first component (2) including a material taken from a first group including natural diamond, micro- or nano-crystalline CVD diamond, solid monocrystalline diamond, and amorphous carbon known as diamond-like carbon or "DLC", and having a first friction surface (21) arranged to cooperate with a second friction surface (31) comprised in a second opposing component (3), **characterized in that** said second opposing component (3) includes, at least in said second friction surface thereof (31), a material with a high concentration of boron, greater than 10 atomic percent, and **characterized in that** said second component (3) includes at least one ceramic containing boron, or in the mass of said second component (3), on a surface layer (30) in which case said second component (3) is in one-piece with said surface layer (30) in a material comprised of a ceramic containing boron or containing at least one ceramic containing boron.

2. Timepiece mechanism (100) according to claim 1, **characterized in that** said surface layer (30) is formed exclusively by one or more ceramics containing boron.

3. Timepiece mechanism (100) according to claim 1, **characterized in that** said second component (3) is formed exclusively by one or more ceramics containing boron.

4. Timepiece mechanism (100) according to claims 1 to 3, **characterized in that** said ceramic containing boron is in a material taken from a second group including orthorhombic boride of formula: AlMgB14, orthorhombic boride of formula: Al0.75Mg0.75B14, titanium diboride (TiB2), aluminium diboride (AlB2), zirconium diboride (ZrB2), tantalum diboride (TaB2), nickel boride (NiB), vanadium triboride (VB3), silicon quadriboride (SiB4), boron carbide (B4C), polycrystalline cubic boron nitride (CBN), hexagonal boron nitride, anhydrous boric oxide (B2O3).

5. Timepiece mechanism (100) according to claims 1 to 3, **characterized in that** said ceramic containing boron is a non-oxide ceramic.

6. Timepiece mechanism (100) according to claims 1 to 3, **characterized in that** said ceramic containing boron includes an orthorhombic boride of formula: AlMgB14.

7. Timepiece mechanism (100) according to according to claims 1 to 3, **characterized in that** said ceramic containing boron includes an orthorhombic boride of formula: Al0.75Mg0.75B14.

8. Timepiece mechanism (100) according to claims 1 to 3, **characterized in that** said ceramic containing boron includes titanium diboride (TiB2).

9. Timepiece mechanism (100) according to claims 1 to 3, **characterized in that** said ceramic containing boron includes, on the one hand, an orthorhombic boride of formula: AlMgB14 or Al0.75Mg0.75B14, and on the other hand, titanium diboride (TiB2).

10. Timepiece mechanism (100) according to claim 9, **characterized in that** said ceramic containing boron is aluminium-magnesium boride known as BAM and including, on the one hand, an orthorhombic boride of formula: AlMgB14, and on the other hand, titanium diboride (TiB2).

11. Timepiece mechanism (100) according to claim 9 or 10, **characterized in that** said first component (2) includes a first friction layer (20) made of micro- or nano-crystalline CVD diamond.

12. Timepiece mechanism (100) according to one of claims 1 to 11, **characterized in that** said first component (2) includes a first friction layer (20) and **in that** said second component (3) includes a surface friction layer (30), and **in that** said first friction layer (20) and said second friction layer (30) each have a thickness of between 100 nanometres and 10000 nanometres.

13. Timepiece mechanism (100) according to one of claims 1 to 12, **characterized in that** said first component (2) includes a first friction layer (20) and **in that** said second component (3) includes a surface friction layer (30), and **in that** said first friction layer (20) and said second friction layer (30) have similar surface hardness on said first friction surface (21) and second friction surface (31).

14. Timepiece mechanism (100) according to one of claims 1 to 10, **characterized in that** said first component (2) includes a first friction layer (20), and **in that** said first friction layer (20) is made in a substrate in a material taken from a third group including silicon, silicon oxide, silicon dioxide, silicon carbide, silicon nitride, quartz, glass.

15. Timepiece mechanism (100) according to one of claims 1 to 14, **characterized in that** said second component (3) includes a second surface friction layer (30), and **in that** said second friction layer (30) is made in a substrate in a material taken from a third group including silicon, silicon oxide, silicon dioxide, silicon carbide, silicon nitride, quartz, glass.

16. Timepiece mechanism (100) according to one of claims 1 to 14, **characterized in that** said second component (3) includes a second surface friction layer (30), and **in that** said second friction layer (30) is made in a substrate in a material taken from a fourth group including carbon steels, cobalt- based superalloys, "Phynox" K13C20N16Fe15D7, "Durnico" Z2NKDT 18-05-05, Cu Be1.9, brasses, maraging steels, HIS steels.

17. Timepiece mechanism (100) according to one of claims 1 to 10, **characterized in that** said first component (2) includes a first friction layer (20), and **in that** said first component (2) is in one-piece with said first friction layer (20) in a material taken from said first group.

18. Timepiece mechanism (100) according to one of claims 1 to 17, **characterized in that** said mechanism (100) is an escapement mechanism, and includes a plurality of said pairs (1), each formed on the basis, on the one hand, of a tooth of an escapement wheel set, and on the other hand, of a pallet-stone and **characterized in that**, either each said tooth is made of boron ceramic coated silicon and each said pallet-stone is made of CVD diamond coated silicon, or each said tooth is made of CVD diamond coated silicon and each said pallet-stone is made of boron ceramic-coated silicon or of solid boron ceramic.

19. Timepiece mechanism (100) comprising at least one pair (1) of components including a first component (2) including a material taken from a first group including natural diamond, micro- or nano-crystalline CVD diamond, solid monocrystalline diamond, and amorphous carbon known as diamond-like carbon or "DLC", and having a first friction surface (21) arranged to cooperate with a second friction surface (31) comprised in a second opposing component (3), **characterized in that** said second opposing component (3) includes, at least in said second friction surface (31) thereof, a material with a high concentration of boron, greater than 10 atomic percent, and **characterized in that** said first component (2) includes a first friction layer (20), and **in that** said first component (2) is in one-piece with said first friction layer (20) in a material taken from said first group.

20. Timepiece mechanism (100) according to one of claims 1 to 19, **characterized in that** the contact between said first friction surface (21) and said second friction surface (31) is a dry contact.

21. Timepiece (200) including at least one timepiece mechanism (100) according to one of claims 1 to 20.

22. Timepiece (300) including at least one timepiece mechanism (200) according to claim 21 and/or at least one timepiece mechanism (100) according to one of claims 1 to 20.

23. Method for making a timepiece mechanism (100) according to one of claims 1 to 20, **characterized in that**:
- one said first component (2) is made and coated with one said first friction layer (20) in a material taken from a first group including natural diamond, micro- or nano-crystalline CVD diamond, solid monocrystalline diamond, and amorphous carbon known as diamond-like carbon or "DLC";
- one said second component (3) is made and coated with one said surface friction layer (30) formed by a ceramic containing boron, or including at least one ceramic containing boron or a material with a concentration of boron greater than 10 atomic percent;
- one said first friction surface (21) of said first friction layer (20) is made to cooperate in dry contact, without lubricant, with one said second friction surface (31) of said second friction layer (30).

24. Method for transforming a timepiece mechanism of the type comprising at least one pair (1) of components including a first component (2) including a first friction surface (21) arranged to cooperate with a second friction surface (31) comprised in a second opposing component (3), **characterized in that**:
- a first friction layer (20) in a material taken from a first group including natural diamond, micro- or nano-crystalline CVD diamond, solid monocrystalline diamond, and amorphous carbon known as diamond-like carbon or "DLC" is applied to said first friction surface (21) to form a new first hard friction surface (210), and
- a surface friction layer (30), formed by a ceramic containing boron or including at least one ceramic containing boron or a material with a concentration of boron greater than 10 atomic percent, is applied to said second friction surface (31) to form a new second hard friction surface (310), and
- said new first hard friction surface (210) is made to cooperate in dry contact, without lubricant, with said new second hard friction surface (310).
